# FASCICULE DE BREVET EUROPEEN

(11) **EP 3 380 787 B1**
(45) Date de publication et mention de la délivrance du brevet: **19.10.2022**
(21) Numéro de dépôt: 15845497.5
(22) Date de dépôt: 24.11.2015
(51) Int. Cl.: F22B 37/00, F22B 37/04, C22C 19/05

(54) **GÉNÉRATEUR DE VAPEUR, PROCÉDÉS DE FABRICATION ET UTILISATIONS CORRESPONDANTES**
DAMPFERZEUGER UND ZUGEHÖRIGE VERFAHREN ZUR HERSTELLUNG UND VERWENDUNGEN
STEAM GENERATOR, AND CORRESPONDING METHODS OF MANUFACTURE AND USES

(43) Date de publication de la demande: 03.10.2018
(73) Titulaire: FRAMATOME, 92400 Courbevoie (FR)
(72) Inventeur: BRUSSIEUX, Charles, 50120 Cherbourg en Cotentin (FR); GUILLODO, Michael, 71190 Broye (FR)
(74) Mandataire: Lavoix
(86) Numéro de dépôt international: PCT/FR2015/053193
(87) Numéro de publication internationale: WO 2017/089658

(56) Documents cités:
- US-A1- 2002 155 306
- US-A1- 2010 032 061
- US-B1- 6 488 783

## Description

L'invention concerne en général les éléments en un alliage métallique à base de nickel, notamment les tubes de générateur de vapeur de réacteur nucléaire. Les documents US2002/155306 A1 et US2010/032061 A1 divulguent un procédé de traitement prévu pour des pièces de générateur de vapeur de réacteur nucléaire.

Plus précisément, l'invention concerne selon un premier aspect un générateur de vapeur pour un réacteur nucléaire à eau pressurisée, le générateur de vapeur étant du type comprenant :
- une enveloppe externe dans laquelle est délimitée une boîte à eau divisée en un compartiment amont et un compartiment aval, le compartiment amont étant prévu pour communiquer fluidiquement avec une sortie d'une cuve du réacteur nucléaire, le compartiment aval étant prévu pour communiquer fluidiquement avec une entrée de la cuve du réacteur nucléaire,
- au moins un élément, chaque élément étant un tube débouchant par une extrémité amont dans le compartiment amont et par une extrémité aval opposée à l'extrémité amont dans le compartiment aval ou étant une plaque, chaque élément étant fabriqué en un alliage à base nickel, l'alliage présentant les teneurs massiques suivantes :
- Ni supérieur à 50% ;
- Cr entre 14% et 45%.

Le liquide primaire circule à l'intérieur des tubes et cède sa chaleur au liquide secondaire. Il passe ensuite à l'intérieur du cœur du réacteur nucléaire, où il se réchauffe avant d'être redirigé vers le générateur de vapeur. Les plaques sont au contact du liquide primaire.

La surface interne des tubes constitue environ 75% de la surface interne du circuit primaire dans certains réacteurs nucléaires.

Il est connu qu'une proportion majoritaire des débits de dose autour du circuit primaire provient des isotopes radioactifs du cobalt, et plus précisément du Co60 et du Co58. Ces isotopes sont formés par activation du nickel dans le cœur du réacteur, selon le mécanisme suivant :

Ni-58 + 1n → Co-58 + p

Co-58 + 1n → Co-60 + γ

Dans les réacteurs nucléaires à eau pressurisée, le nickel provient pour une grande part des tubes des générateurs de vapeur. Il est relâché dans le liquide primaire et entraîné vers le cœur par le liquide primaire.

Dans les réacteurs à eau pressurisée, le liquide primaire, appelé aussi milieu primaire, est une solution dont les principaux composants sont l'eau, l'acide borique et la lithine afin d'obtenir un pH proche de la neutralité en température. Lors des phases de production d'électricité, la température du milieu primaire est proche de 300°C (généralement entre 280 et 345°C). Le milieu primare contient de l'hydrogène dissous. Le liquide primaire est purifié à froid dans un circuit de chimie des centrales afin de limiter sa concentration en cations métalliques et colloïdes issus de la corrosion des matériaux du circuit. Dans l'état de la technique, les concentrations en cations métalliques dans les milieux primaires des centrales en exploitation ne sont pas connues avec précision mais sont proches des concentrations limites de solubilité les plus basses publiées.

Pour les réacteurs à eau bouillante le milieu primaire est de l'eau la plus pure possible contenant des traces d'hydrogène et d'oxygène dissous, et la température se situe autour de 290°C.

Par la suite on entendra par milieu primaire tout milieu primaire de réacteur à eau pressurisée lors des phases de production d'énergie, respectant les spécifications des principaux exploitants de réacteurs ou des principaux organismes de recherche et de sécurité du domaine. La solubilité de la plupart des composés dans un milieu primaire a été étudiée et est publiée notamment sous forme de bases de données commerciales telles que celles proposé par la société OLI Systems.

Dans ce contexte, l'invention vise à proposer un générateur de vapeur permettant de limiter la contamination radioactive du circuit primaire.

A cette fin, l'invention porte sur un générateur de vapeur du type précité, caractérisé en ce que :
- l'élément présente, d'un côté interne prévu pour être exposé à un liquide, une couche métallique superficielle ayant une surface interne couverte d'une couche d'oxyde, la couche métallique superficielle ayant, à une profondeur p à partir de la surface interne, une teneur massique en chrome w_{Cr}(p), une teneur massique en carbone w_{c}(p), et une teneur en chrome disponible w_{Cr_dispo}(p), avec w_{Cr_dispo}(p)= w_{Cr}(p) - 16,61 w_{c}(p) ;
- la teneur massique en chrome disponible w_{Cr_dispo}(p), prise en moyenne sur toute l'épaisseur de la couche métallique superficielle à partir de la surface interne, étant supérieure à 0.

Les tubes de l'état de la technique présentent notamment une teneur massique en chrome disponible w_{Cr_dispo}(p) inférieure à 0 sur les 200 premiers nanomètres de la couche métallique superficielle.

Le générateur de vapeur peut également présenter une ou plusieurs des caractéristiques ci-dessous, considérées individuellement ou selon toutes les combinaisons techniquement possibles :
- la teneur en chrome disponible w_{Cr_dispo}(p), prise en moyenne sur une épaisseur de 200 nm à partir de la surface interne, est supérieure à 0 ;
- la teneur en chrome disponible w_{Cr_dispo}(p), prise en moyenne sur une épaisseur de 10 nm, de préférence sur une épaisseur de 1 nm, à partir de la surface interne, est supérieure à 0 ;
- la teneur en chrome disponible w_{Cr_dispo}(p) est constamment supérieure à 0 dans toute l'épaisseur de la couche métallique superficielle à partir de la surface interne ;
- l'alliage est un alliage 690 selon la norme UNS N06690/W Nr 2.4642 ;
- la teneur en chrome w_{Cr}(p), prise en moyenne sur toute l'épaisseur de la couche métallique superficielle à partir de la surface interne, est inférieure à 45% ;
- la teneur en chrome w_{Cr}(p) est croissante à partir de la surface interne sur toute l'épaisseur de la couche métallique superficielle ;
- la couche métallique superficielle est couverte d'une couche d'oxyde qui ne contient pas de particules dont la solubilité est supérieure à celle des composés d'oxyde du nickel en milieu primaire et en particulier pas de particules d'oxydes riches en aluminium ; et
- la couche d'oxyde présente une épaisseur inférieure à 10 nm, quand l'élément est neuf.

Selon un second aspect, l'invention porte sur un procédé de fabrication d'un générateur de vapeur ayant les caractéristiques ci-dessus, le procédé comprenant les étapes suivantes :
- fabrication d'un élément non traité, présentant une surface interne ; et
- application d'un traitement de surface à la surface interne de l'élément non traité, le traitement de surface étant choisi parmi : un électropolissage, un polissage mécanique ou chimico-mécanique, un nettoyage chimique, l'élément non traité après traitement de surface constituant ledit élément.

Le procédé peut en outre présenter les caractéristiques ci-dessous :
- assemblage de l'élément non traité dans un générateur de vapeur; et
- raccordement des compartiments amont et aval du générateur de vapeur avec un circuit primaire de réacteur nucléaire;
le traitement de surface étant effectué en faisant circuler dans le circuit primaire une solution de composition chimique déterminée, de telle sorte que la surface interne de l'élément non traité est mise en contact avec ladite solution.

Selon un troisième aspect, l'invention porte sur un autre procédé de fabrication d'un générateur de vapeur ayant les caractéristiques ci-dessus, qui est une alternative au procédé ci-dessus, le procédé comprenant une étape de fabrication de l'élément par laminage d'un lingot avec un lubrifiant non carboné, ou par coulée continue puis laminage avec un lubrifiant non carboné.

Selon un quatrième aspect, l'invention porte sur l'utilisation d'un traitement de surface sur l'élément d'un générateur de vapeur ayant les caractéristiques ci-dessus;
le traitement de surface décapant la surface interne jusqu'à ce que la teneur massique en chrome disponible w_{Cr_dispo}, prise en moyenne sur toute l'épaisseur de la couche métallique superficielle à partir de la surface interne, soit supérieure à 0 ;
dans le but de limiter l'oxydation susceptible d'entraîner la formation de filaments dont la composition en masse est riche en nickel, et/ou la libération directe dans le liquide primaire d'ions ou de colloïdes issus des zones où ces filaments sont susceptibles de se former, quand la surface interne est exposée au liquide primaire durant le fonctionnement nominal du réacteur nucléaire à eau pressurisée.

Selon un cinquième aspect, l'invention porte sur l'utilisation d'un générateur de vapeur ayant les caractéristiques ci-dessus dans un réacteur nucléaire à eau pressurisée, dans le but de limiter l'oxydation susceptible d'entraîner la formation sur la surface interne de l'élément de filaments dont la composition en masse est riche en nickel, et/ou la libération directe dans un liquide primaire d'ions ou de colloïdes issus des zone où ces filaments sont susceptibles de se former, quand la surface interne est exposée au liquide primaire durant le fonctionnement nominal du réacteur nucléaire à eau pressurisée.

D'autres caractéristiques et avantages de l'invention ressortiront de la description détaillée qui en est donné ci-dessous, à titre indicatif et nullement limitatif, en référence aux figures annexées, parmi lesquelles :
- la figure 1 est une représentation schématique en coupe du côté interne du tube d'un générateur de vapeur selon l'invention ;
- la figure 2 est un graphique montrant la teneur massique en chrome, et la teneur massique normalisée en chrome disponible, en fonction de la profondeur, mesurées sur un échantillon de tube ;
- la figure 3 est un graphique montrant la teneur massique normalisée en chrome disponible, en fonction de la profondeur, mesurée sur d'autres échantillons; et
- la figure 4 est une représentation schématique simplifiée d'un circuit primaire de réacteur nucléaire comportant le générateur de vapeur selon l'invention.

L'invention va être décrite ci-dessous en détaillant la constitution d'un élément 1 qui est un tube de générateur de vapeur. L'élément alternativement peut être une plaque du générateur de vapeur dont un côté dit interne présente une surface interne exposée au contact du fluide primaire.

L'élément 1 représenté partiellement sur la figure 1 est fabriqué en un alliage à base de nickel. L'alliage présente à l'échelle macroscopique les teneurs massiques suivantes :
- Ni supérieur à 50% ;
- Cr entre 14% et 45%.

L'alliage présente de préférence à l'échelle macroscopique les teneurs massiques suivantes :
- Ni supérieur à 50% ;
- Cr entre 14% et 45% ;
- Fe entre 0% et 16% ;
- le reste étant composé d'impuretés résultant de la fabrication.

L'alliage présente encore de préférence les teneurs massiques suivantes :
- Ni compris entre 50% et 75% ;
- Cr entre 14% et 35% ;
- Fe entre 0% et 16% ;
- le reste étant composé d'impuretés résultant de la fabrication.

Typiquement, l'alliage est un alliage 690 selon la norme UNS N06690/W Nr 2.4642 connu aussi sous le nom d'INCONEL^{®} alloy 690. A l'échelle macroscopique, les teneurs massiques des éléments chimiques composant cet alliage sont les suivantes :
- Ni supérieur à 58.0% ;
- Cr entre 27% et 31% ;
- Fe entre 7% et 11% ;
- Carbone inférieur à 0.05% ;
- Silicium inférieur à 0.50% ;
- Manganèse inférieur à 0.50% ;
- Soufre inférieur à 0.015% ;
- Cuivre inférieur à 0.50%.

A l'échelle microscopique ces teneurs peuvent varier.

Un tel élément est utilisé dans des générateurs de vapeur de réacteur nucléaire à eau pressurisée. Le liquide primaire provenant du cœur circule à l'intérieur du tube ou au contact de la plaque.

L'élément 1 présente, d'un côté interne prévu pour être exposé au liquide primaire, une couche métallique superficielle 7, ayant une surface interne 5 recouverte par une couche d'oxyde 3.

Quand l'élément 1 est neuf, la couche d'oxyde 3 présente typiquement une épaisseur inférieure à 10 mm, du fait du mode de fabrication de l'élément 1 décrit plus bas. Cette couche d'oxyde comprend typiquement une couche d'oxyde dite couche externe composée d'oxydes de type spinelle de fer, chrome et nickel, qui recouvre une autre couche d'oxyde dite couche d'oxyde interne généralement riche en chrome.

On définit l'épaisseur de la couche d'oxyde 3 comme étant l'épaisseur mesurée par spectroscopie à décharge luminescente (étalonnée suivant l'état de l'art) depuis la surface externe libre 4 jusqu'à ce que la teneur massique en oxygène soit inférieure à 50% de la teneur massique en oxygène à la surface externe libre 4.

Sur un tube exposé plusieurs années au milieu primaire du réacteur les couches d'oxydes peuvent avoir une épaisseur totale allant jusqu'à quelques micromètres.

La couche métallique superficielle 7 a une composition qui s'écarte de la composition de l'alliage à base de nickel, tout en restant proche de celle-ci. Sous la couche métallique superficielle 7, on trouve le métal de base 9 du tube. Typiquement, la couche 7 a une épaisseur de 1 µm environ (voir figure 2).

Dans la description qui va suivre on entend donc par surface interne 5 de l'élément 1 la surface formée par l'interface métal/couche d'oxyde interne, délimitant le passage interne dans lequel s'écoule le liquide primaire dans le cas d'un tube.

Le métal de base 9 présente sensiblement les teneurs massiques de l'alliage utilisé pour fabriquer le tube. La couche superficielle métallique 7 est majoritairement en métal, et non en oxyde métallique bien qu'elle contienne des inclusions non métalliques - inclusions pouvant faire jusqu'à plusieurs centaines de nanomètre suivant leurs plus grandes dimensions. Elle présente des teneurs massiques qui sont un peu différentes de celles du métal de base, résultant des traitements appliqués lors de la fabrication du tube.

On a observé que dans certaines conditions, notamment aux faibles vitesses d'écoulement d'un milieu liquide représentatif d'un milieu primaire de centrale et lorsque le milieu primaire est faiblement sous saturé (lorsque, pendant plusieurs dizaines d'heures de contact entre le matériau et le milieu primaire en température, la concentration en nickel est moins de 10 fois inférieure à la plus basse concentration limite de solubilité publiée dans la littérature), il se formait dans les tubes de générateur de vapeur de l'état de la technique des filaments 11 sous forme d'oxydes métalliques sur la couche d'oxyde 3. En masse, ces filaments 11 sont composés majoritairement de nickel. Sous l'effet du cisaillement résultant de la circulation du liquide primaire dans le tube, et également du cyclage des contractions/dilatations thermique ou sous l'effet d'impacts de corps migrants ou d'une augmentation de la solubilité du nickel à la suite par exemple d'une diminution du pH, les filaments 11 sont arrachés de la couche d'oxyde ou dissous lors de leur croissance et sont entraînés dans le circuit primaire. Ils constituent ainsi une des sources de Co-58 et Co-60. Il n'existe par contre pas de mécanisme publié expliquant la formation de ces filaments.

La demanderesse a découvert que, de manière surprenante une proportion importante de la vitesse d'oxydation du matériau du tube peut être caractérisée par la vitesse de formation des filaments 11, qui se forment particulièrement quand la vitesse du milieu primaire est faible, et quand le milieu primaire tend à être saturé en nickel sous forme ionique.

La demanderesse a découvert que, de manière surprenante, il était possible de limiter, voire empêcher, la formation des filaments 11 dans un milieu primaire, et par conséquent de ralentir ou supprimer une des formes d'oxydation du matériau métallique, en maintenant dans la couche métallique superficielle 7 une teneur massique en chrome disponible significative. Maintenir une teneur en carbone faible contribue également à empêcher la formation des filaments 11 lorsque celle-ci peut avoir lieu. Enfin, les particules d'oxydes ou de carbures dont la solubilité est supérieure à celle des oxydes de nickel en milieu primaire - en particulier les particules d'oxyde d'aluminium, lorsqu'elles sont substituées à la couche d'oxyde native - contribuent également à la formation des filaments 11 en milieu primaire lorsque celle-ci peut avoir lieu.

Dans l'invention, notamment du fait du mode de fabrication de l'élément 1, la couche d'oxyde 3 ne contient pas de particule dont la solubilité est supérieure à celle des composés d'oxyde de nickel en milieu primaire, et en particulier pas de particules riches en aluminium.

Il est important de souligner que les filaments ne sont pas toujours observables. Il est préférable de se placer dans des conditions spécifiques en milieu primaire avec une faible convection et de faibles teneurs en fer nickel, oxygène et chrome dissous pour les obtenir. Dans un milieu primaire hydrogéné lorsque la teneur en fer dissous est inférieure à 1µg/kg l'oxydation de l'alliage est toujours à l'origine de la formation de filaments. La vitesse d'oxydation dans la zone de formation du filament contrôle la vitesse de formation du filament, si celui-ci se forme.

En cas de forte convection, les filaments peuvent être dissous plus rapidement qu'ils ne se forment et/ou sont arrachés.

Sans être liée par cette théorie, la demanderesse a en effet découvert que la formation des filaments 11, résulte du fait que, dans la couche superficielle 7, la teneur en carbone présent dans les carbures ou hors des carbures, contribue à la formation de filaments. Par ailleurs dans cette couche une partie importante du chrome est présente sous forme de carbures. Le chrome intégré dans les carbures ne contribue pas, ou contribue peu, à empêcher la formation des filaments 11. Au contraire, le chrome disponible, c'est-à-dire non intégré dans les carbures, contribue à empêcher la formation des filaments.

Ainsi, les zones où se forment les filaments sont les zones les plus favorables à l'oxydation de l'alliage et au relâchement, quelle que soit sa forme (ions ou colloïdes). Ces zones sont caractérisées par un faible taux de chrome disponible et/ou la présence d'oxydes solubles dans la couche d'oxyde.

La teneur massique en chrome disponible est évaluée de la manière suivante.

Dans la suite, on notera w_{Cr}(p) la teneur massique en chrome de la couche métallique superficielle à une profondeur p à partir de la surface interne 5 du tube, w_{c}(p) la teneur massique en carbone de la couche métallique superficielle à la profondeur p, w_{Cr_carbure}(p) la teneur en chrome potentiellement intégrée dans les carbures dans l'hypothèse où les carbures ont pour stœchiométrie Cr₂₃C₆ de la couche métallique superficielle à la profondeur p, et w_{Cr_dispo}(p) la teneur en chrome disponible de la couche métallique superficielle à la profondeur p.

La profondeur p, comme illustré sur la figure 1, est prise radialement, à partir de la surface interne 5, vers le métal de base 9.

La teneur massique est définie ici comme étant la masse des atomes de chrome ou de carbone divisée par la masse de la couche métallique superficielle, pour une unité de volume de la couche métallique superficielle donnée.

On considère ici le carbure de chrome thermodynamiquement stable dans le type d'alliage considéré pour l'élément 1, ayant pour formule C₆Cr₂₃. Il est à noter qu'il s'agit d'une hypothèse majorante. Il existe d'autres formes de carbures, consommant moins de chrome.

Les masses molaires du carbone et du chrome sont respectivement 12 et 52. La teneur massique de chrome disponible w_{Cr_dispo}(p) à une profondeur p peut ainsi être évaluée de la manière suivante : $\begin{matrix}{w}_{Cr_dispo} \left(p\right) = {w}_{Cr} \left(p\right) - {w}_{Cr_carbure} \left(p\right) = {w}_{Cr} \left(p\right) - 23 / 6 \times 52 / 12 \times {w}_{c} \left(p\right) \\ soit {w}_{Cr_dispo} \left(p\right) = {w}_{Cr} \left(p\right) - 16,61 {w}_{c} \left(p\right)\end{matrix}$

La teneur massique de chrome disponible w_{Cr_dispo}(p) à une profondeur p peut avoir une valeur négative. Une valeur négative n'a pas de sens physique, mais exprime la magnitude du déficit en chrome non captable par les carbures ou la magnitude de l'excès de carbone.

Selon l'invention, la teneur massique en chrome disponible, prise en moyenne sur toute l'épaisseur de la couche métallique superficielle 7 à partir de la surface interne 5, est supérieure à 0.

En d'autres termes, il ne doit pas y avoir dans l'élément 1 un déficit de chrome disponible, en moyenne, dans la couche métallique superficielle 7 située immédiatement sous la surface interne 5.

Cette teneur en chrome libre dans toute l'épaisseur de la couche de métal superficielle permettra de former lors de son oxydation une couche d'oxyde riche en chrome qui constituera ainsi une barrière empêchant efficacement la formation des filaments riches nickel 11 et le relâchement de composés colloïdales ou ioniques riches en nickel lors l'emploi de l'élément 1 dans un réacteur nucléaire à eau pressurisée.

La teneur en chrome disponible est inférieure à zéro quand :
- la teneur en carbone et en carbure à la surface interne et dans couche métallique superficielle 7 de l'élément 1 est élevée ;
- la couche métallique superficielle 7 est appauvrie en chrome.

Une teneur en carbone ou en carbure élevée résulte généralement de la transformation à chaud d'impuretés au moment de la fabrication de l'élément 1, notamment de lubrifiant. Elle peut aussi provenir du fait que la coulée d'alliage utilisée pour la fabrication du tube comportait elle-même une teneur en carbone élevée.

La couche métallique superficielle 7 est appauvrie en chrome par dilution quand les teneurs des éléments d'alliage autres que le chrome, et les teneurs des composés minoritaires se sont concentré vers la surface du métal lors de la fabrication, de la manipulation ou de l'oxydation du matériau.

La teneur en chrome disponible, prise en moyenne sur une épaisseur e à partir de la surface interne 5, est, appelée teneur moyenne en chrome disponible sur e dans la suite. Cette épaisseur e est typiquement prise inférieure ou égale à l'épaisseur E de la couche métallique superficielle 7. La teneur moyenne en chrome disponible sur e, notée w_{Cr_dispo}^{e}, est évaluée de la manière suivante.

La teneur massique en chrome w_{Cr}(p) et/ou la teneur massique en carbone w_{c}(p) est mesurée à différentes profondeurs p de la couche métallique superficielle 7, sur un échantillon de l'élément 1. Cet échantillon présente par exemple un diamètre de 20±1 mm au niveau de la surface interne et une épaisseur de 1mm.

Typiquement, la couche métallique superficielle est analysée à 100 profondeurs différentes, réparties entre 0 et e.

Pour chaque profondeur p, plusieurs mesures sont faites, en différents points. Les teneurs massiques retenues w_{Cr}(p) et/ou w_{c}(p) correspondent par exemple à la moyenne des résultats de mesure.

La teneur massique en chrome et/ou en carbone est mesurée par spectrométrie de décharge luminescente (SDL, GDOES en anglais). Cette technique est connue et ne sera pas détaillée ici.

Alternativement, la teneur massique en chrome et/ou en carbone est mesurée par spectrométrie Auger ou spectrométrie photoélectronique X couplée avec une méthode d'abrasion de la surface interne du tube (par exemple abrasion ionique). Alternativement, la teneur massique en chrome et/ou en carbone est mesurée par spectroscopie à rayons X à dispersion d'énergie (EDS, abréviation de l'anglais Energy Dispersive X-ray Spectroscopy) sur une coupe transverse (ou lame microscopique obtenue par sonde ionique focalisée) du tube étudiée par microscope électronique à balayage (MEB) ou à transmission (MET). Ces techniques sont connues et ne seront pas détaillées ici. Ces techniques permettent par ailleurs de mesurer la composition des couches d'oxydes et en particulier de visualiser la présence ou l'absence d'alumine ou de tous types de particules pouvant présenter une solubilité en milieu primaire plus importante que celle des oxydes de nickel.

La teneur massique en chrome disponible w_{Cr_dispo}(p) est ensuite calculée pour les différentes profondeurs p, en utilisant l'équation 1 ci-dessus.

Des teneurs massique normalisées en chrome disponible w_{N}__{Cr_dispo}(p) sont ensuite calculées, pour écarter les mesures faites par erreur dans la couche d'oxyde et d'impuretés 3 et non dans la couche métallique superficielle 7. Les teneurs w_{N}__{Cr}__{dispo}(p) sont calculées pour chacune des différentes profondeurs, de la manière suivante : ${w}_{N_Cr_dispo} \left(p\right) = {w}_{Cr_dispo} \left(p\right) \times \left({w}_{Cr}\left(p\right)+{w}_{Fe}\left(p\right)+{w}_{Ni}\left(p\right)\right) / 100$
où w_{Fe}(p) et w_{Ni}(p) sont les teneurs massiques en fer et en nickel à la profondeur p de la couche métallique superficielle 7 à partir de la surface interne 5.
w_{Fe}(p) et w_{Ni}(p) sont mesurées en utilisant la même technique que w_{Cr}(p) et w_{c}(p), aux mêmes points.

Le terme (w_{Cr}(p) + w_{Fe}(p) + w_{Ni}(p)) /100 de l'équation 2 est proche de zéro si les mesures sont faites dans la couche d'oxyde et d'impuretés 3 et non dans la couche métallique superficielle

On affecte ainsi aux mesures effectuées sur des impuretés carbonées généralement présentes sur les préparations métallographiques un poids pratiquement égal à 0, et on affecte aux mesures effectuées dans la couche métallique superficielle un poids pratiquement égal à 1.

La teneur moyenne en chrome disponible sur une épaisseur e w_{Cr_dispo}^{e} est ensuite calculée de la manière suivante : ${{w}_{Cr_dispo}}^{e} = 1 / e \times {\int }_{0} {}^{e} {w}_{N_Cr_dispo} \left(p\right) . dp$

Comme décrit ci-dessus, l'élément 1 de l'invention est tel que la teneur massique en chrome disponible, prise en moyenne sur toute l'épaisseur E de la couche métallique superficielle 7, à partir de la surface interne 5, est supérieure à 0.

Selon l'équation 3, ceci se traduit par le critère suivant : ${{w}_{Cr_dispo}}^{E} > 0 ,$ avec ${{w}_{Cr_dispo}}^{E} = 1 / E \times {\int }_{0} {}^{E} {w}_{N_Cr_dispo} \left(p\right) . dp$

Alternativement, ou en plus, l'élément 1 de l'invention est tel que la teneur en chrome disponible dans la couche métallique superficielle 7, prise en moyenne sur 200 nm d'épaisseur de la couche métallique superficielle 7 à partir de la surface interne 5, est supérieure à 0.

Selon l'équation 3, ceci se traduit par le critère suivant : ${{w}_{Cr _ dispo}}^{200 nm} > 0 ,$ avec ${{w}_{Cr_dispo}}^{200 nm} = 1 / 200 nm \times {\int }_{0} {}^{200 nm} {w}_{N_Cr_dispo} \left(p\right) . dp$

Comme décrit ci-dessus, l'élément 1 de l'invention est tel que la teneur massique en chrome disponible, prise en moyenne sur l'épaisseur E de la couche superficielle 7 et/ou sur une épaisseur de 200nm de la couche métallique superficielle 7 à partir de la surface interne 5, est supérieure à 0. Alternativement, ou en plus, l'élément 1 de l'invention est tel que la teneur en chrome disponible dans la couche métallique superficielle 7, prise en moyenne sur une épaisseur de 10 nm de la couche métallique superficielle 7 à partir de la surface interne 5, est supérieure à 0.

Selon l'équation 3, ceci se traduit par le critère suivant : ${{w}_{Cr _ dispo}}^{10 nm} > 0 ,$ avec ${{w}_{Cr_dispo}}^{10 nm} = 1 / 10 nm \times {\int }_{0} {}^{10 nm} {w}_{N_Cr_dispo} \left(p\right) . dp$

Comme décrit ci-dessus, l'élément 1 l'invention est tel que la teneur massique en chrome disponible, prise en moyenne sur l'épaisseur E de la couche superficielle 7 et/ou sur une épaisseur de 200 nm et/ou sur une épaisseur de 10 nm de la couche métallique superficielle 7 à partir de la surface interne 5, est supérieure à 0. Alternativement, ou en plus, l'élément 1 de l'invention est tel que la teneur en chrome disponible dans la couche métallique superficielle 7, prise en moyenne sur une épaisseur de 1 nm de la couche métallique superficielle 7 à partir de la surface interne 5, est supérieure à 0.

Selon l'équation 3, ceci se traduit par le critère suivant : ${{w}_{Cr _ dispo}}^{1nm} > 0 ,$ avec ${{w}_{Cr_dispo}}^{1 nm} = 1 / 1 nm \times {\int }_{0} {}^{1 nm} {w}_{N_Cr_dispo} \left(p\right) . dp$

Comme décrit ci-dessus, les teneurs moyennes en chrome disponible sur l'épaisseur E, et/ou 200 nm, et/ou 10 nm, et/ou 1 nm sont supérieures à 0. De préférences les teneurs moyennes en chrome disponible sur E, et/ou 200 nm, et/ou 10 nm, et/ou 1 nm sont supérieures à 5%, encore de préférence supérieures à 15%.

En variante, les teneurs moyennes en chrome disponible sur E, et/ou 200 nm, et/ou 10 nm et/ou 1 nm sont calculées en moyennant les teneurs massiques en chrome disponible w_{Cr_dispo}(p), et non les teneurs massiques normalisées en chrome disponible W_{N_Cr_dispo}(p).

Par ailleurs, l'élément 1 de l'invention présente de préférence une teneur en chrome disponible w_{Cr_dispo}(p) qui est constamment supérieure à 0 dans toute l'épaisseur de la couche métallique superficielle 7.

En d'autres termes, quelle que soit la profondeur p considérée, la couche métallique superficielle 7 présente toujours une teneur en chrome disponible w_{Cr_dispo}(p) supérieure à 0. Cette teneur en chrome disponible w_{Cr_dispo}(p) est de préférence supérieure à 5%, encore de préférence supérieure à 15%, quelle que soit la profondeur p.

En variante, la teneur en chrome disponible w_{Cr_dispo}(p) dans la couche métallique superficielle 7 est constamment supérieure à 0 dans une épaisseur de 200 nm à partir de la surface interne 5, et/ou dans une épaisseur de 10 nm à partir de la surface interne 5, et/ou dans une épaisseur de 1 nm à partir de la surface interne 5.

De préférence, la teneur en chrome disponible est constamment supérieure à 5%, encore de préférence constamment supérieure à 15%, dans une épaisseur de 200 nm à partir de la surface interne 5, et/ou dans une épaisseur de 10 nm à partir de la surface interne 5, et/ou dans une épaisseur de 1 nm à partir de la surface interne 5

Les critères définis ci-dessus permettent de garantir que seule une petite quantité de filaments 11 se forment ou sont libérés dans le fluide depuis la couche d'oxyde 3 côté interne de l'élément 1.

Ces critères ne sont pas vérifiés dans un grand nombre de tubes de générateur de vapeur existants tels que fournis par plusieurs producteurs existants, comme le montrent les figures 2 et 3.

La figure 2 représente la teneur massique en chrome w_{Cr}(p) (courbe 1), et la teneur massique normalisée en chrome disponible w_{N_Cr_dispo}(p) (courbe 2), en fonction de la profondeur à partir de la surface interne, pour un morceau de tube de générateur de vapeur neuf. On voit qu'il existe dans ce tube un fort déficit en chrome disponible entre 0 et 10 nm. La teneur massique en chrome disponible est négative jusqu'à 10 nm, et reste inférieure à 15% jusqu'à une profondeur de 50 nm environ. Une valeur négative de la teneur massique en chrome disponible n'a pas de sens physique, une valeur négative exprime la magnitude du déficit en chrome non captable par les carbures ou la magnitude de l'excès de carbone.

La figure 3 représente les teneurs massiques normalisées en chrome disponible w_{N_Cr_dispo}(p), en fonction de la profondeur à partir de la surface interne, pour des tronçons issus de tubes de générateur de vapeur différents. Ces tubes sont neufs et ont été fabriqués par différents fournisseurs. Ils sont destinés à équiper des générateurs de vapeur de réacteurs nucléaires neufs, ou des générateurs de vapeur neufs installés en remplacement sur des réacteurs anciens.

Comme sur la figure 2, on voit qu'il existe dans ces échantillons un fort déficit en chrome disponible entre 0 et 10 nm. La teneur massique en chrome disponible est négative pour la plupart des échantillons au moins jusqu'à 10 nm.

Comme indiqué plus haut, la couche métallique superficielle 7 présente une composition qui s'écarte de la composition de l'alliage à base de nickel, tout en restant proche de celle-ci. Elle présente des teneurs massiques qui sont un peu différentes de celles du métal de base, c'est-à-dire de l'alliage à base de nickel, résultant des traitements appliqués lors de la fabrication de l'élément 1.

Typiquement, la teneur en chrome w_{Cr}(p), prise en moyenne sur toute l'épaisseur de la couche métallique superficielle 7 à partir de la surface interne 5, est inférieure à 45%. Elle est typiquement comprise entre 20 et 32% sur les 200 premiers nanomètres.

Cette teneur en chrome w_{Cr}(p) est croissante, à partir de la surface interne 5, sur toute l'épaisseur de la couche métallique superficielle 7. Elle est typiquement comprise entre 0,1% et 20% à la surface interne 5. Elle croît constamment quand la profondeur p augmente. Elle est proche de la teneur de l'alliage à base de nickel à une profondeur de 100 nm. Typiquement, la différence entre la teneur en chrome de l'alliage à base de nickel et la teneur en chrome de la couche superficielle est de moins de 30%, de préférence de moins de 5%, à une profondeur de 100 nm.

La teneur en nickel, prise en moyenne sur toute l'épaisseur de la couche métallique superficielle 7 à partir de la surface interne 5, est supérieure à 1%. Elle est typiquement supérieure à 40%. La teneur en nickel, prise en moyenne sur 100 nm partir de la surface interne 5, est supérieure à 40%, typiquement supérieure à 45%.

Les générateurs de vapeur de l'invention sont susceptibles d'être fabriqués suivants différents procédés.

Selon un premier mode de réalisation, le procédé de fabrication comprend les étapes suivantes :
- fabrication d'un élément non traité, présentant une surface interne;
- application d'un ou plusieurs traitement(s) de surface à la surface interne de l'élément non traité, le traitement de surface étant choisi parmi : un électropolissage, un polissage mécanique ou chimico-mécanique, un nettoyage chimique.

L'élément non traité est dans l'alliage à base de nickel défini plus haut. Il est fabriqué par toute méthode adaptée. Il est par exemple extrudé, laminé à partir d'un lingot, roulé, soudé etc.

Dans le cas d'un tube, la surface interne 5 délimite le côté interne du tube, c'est-à-dire le passage interne du tube.

Le traitement de surface vise à éliminer ou à remplacer une fine couche de la surface interne 5 de l'élément non traité, qui présente un déficit en chrome disponible. En d'autres termes, le traitement de surface vise à éliminer ou remplacer une partie de la couche métallique superficielle 7, qui présente une faible teneur en chrome disponible.

Par exemple, le traitement de surface vise à éliminer ou à remplacer toute la couche métallique superficielle 7.

Selon un autre exemple, le traitement de surface vise à éliminer ou remplacer une partie de la couche métallique superficielle 7 d'épaisseur choisie pour que la teneur moyenne en chrome disponible sur toute l'épaisseur E de la couche métallique superficielle 7 w_{Cr_dispo}^{E} soit inférieure à une limite prédéterminée, après application du traitement de surface. La limite prédéterminée vaut par exemple 0%, 5% ou 15%. Il est également possible de considérer la teneur moyenne en chrome disponible sur 200 nm, ou sur 10 nm, ou sur 1 nm en lieu et place de la teneur moyenne en chrome disponible sur toute l'épaisseur de la couche métallique superficielle 7.

Le traitement de surface vise aussi à supprimer les composés non désirés dans la couche d'oxyde, dont l'alumine. Un tel traitement peut être obtenu par exemple par un nettoyage chimique en solution alcaline chauffée.

En règle générale, l'épaisseur de la couche décapée par traitement de surface est choisie au cas par cas, après analyse du profil de la teneur massique en chrome disponible en fonction de la profondeur à partir de la surface interne de l'élément non traité. Ce profil dépend de l'alliage utilisé pour la fabrication de l'élément non traité, et de la méthode de fabrication. Par exemple cette épaisseur est inférieure à 1µm, de préférence inférieure à 200 nm, encore de préférence inférieure à 100 nm.

L'électropolissage est un procédé de traitement de surface électrochimique par lequel le métal de la couche superficielle est enlevé par dissolution anodique. Certains éléments de l'alliage partiellement insolubles dans le bain d'électropolissage - notamment l'oxyde de chrome reste en surface de la pièce et forme une barrière protectrice.

Le polissage mécanique consiste à décaper la pièce par un moyen abrasif. De nombreux moyens peuvent être utilisés : faire circuler au contact de la surface un liquide chargé en particules abrasives, déplacer au contact de la surface un organe abrasif tel qu'un disque, une brosse, etc.

Le nettoyage chimique est une technique consistant à mettre en contact la surface à traiter avec une solution chimique de composition choisie pour dissoudre la couche superficielle de la surface. La solution chimique comporte par exemple des acides concentrés et des complexant permettant d'augmenter la solubilité de certains oxydes.

Le polissage chimico-mécanique combine le polissage mécanique et le nettoyage chimique. Typiquement, on fait circuler au contact de la surface à traiter une solution chimique chargée en particules abrasives. La société Struers commercialise des suspensions de polissage adaptées pour de telles opérations, par exemple les suspensions vendues sous le nom OP-AA et OP-S qui sont des solutions d'acides ou de bases, de complexants et de suspensions colloïdales d'oxydes abrasifs de silicone ou d'alumine.

Ces différents types de traitement sont connus et ne seront pas détaillés ici.

Après le traitement de surface, l'élément non traité devient ledit élément décrit plus haut, ayant la teneur en chrome disponible requise par l'invention.

Selon une première variante de réalisation, le traitement de surface est effectué sur l'élément non traité, avant montage définitif dans le générateur de vapeur.

Selon une seconde variante de réalisation, le procédé comprend les étapes suivantes :
- assemblage de l'élément non traité dans le générateur de vapeur,;
- raccordement des compartiments amont et aval du générateur de vapeur avec un circuit primaire de réacteur nucléaire;
- traitement de surface, effectué en faisant circuler dans le circuit primaire une solution de composition chimique déterminée, la surface interne de l'élément non traité étant ainsi mise en contact avec ladite solution.

La composition chimique utilisée est dans ce cas compatible avec toutes les exigences relatives à la chimie du circuit primaire. Par exemple, la solution comprend de l'acide borique, et/ou des peroxydes.

Ainsi, le traitement de surface est effectué dans la centrale nucléaire, une fois le générateur de vapeur raccordé au circuit primaire de manière définitive.

Selon une troisième variante de réalisation, le procédé comprend les étapes suivantes :
- assemblage de l'élément non traité dans le générateur de vapeur;
- raccordement des compartiments amont et aval du générateur de vapeur à un dispositif de traitement par circulation ;
- traitement de surface, effectué en faisant circuler une solution de traitement dans le générateur de vapeur, de telle sorte que la surface interne de l'élément non traité est mise en contact avec la solution de traitement.

Le traitement dans ce cas est un polissage mécanique ou chimico-mécanique, ou un nettoyage chimique.

Le générateur de vapeur dans ce cas n'est pas encore raccordé au circuit primaire du réacteur nucléaire. Le traitement est par exemple effectué dans l'atelier de fabrication du générateur de vapeur, qui n'est pas sur le site de la centrale nucléaire.

Selon un second mode de réalisation, le procédé comprenant une étape de fabrication de l'élément par laminage d'un lingot avec un lubrifiant non carboné ou par coulée continue puis laminage avec un lubrifiant non carboné.

Le lingot est dans l'alliage à base de nickel décrit plus haut. Avant laminage, il a la forme d'un cylindre creux dans le cas où l'élément est un tube.

De nombreux liquides non carbonés peuvent être utilisés comme lubrifiants dont certains sels fondus, des métaux à bas point de fusion ou de nombreuses solutions aqueuses.

Du fait que le lubrifiant utilisé est non carboné, la quantité de carbone se trouvant à la surface interne du tube est réduite, et la quantité de carbures de chrome se trouvant à la surface interne du tube est réduite elle aussi. De ce fait, la quantité de chrome disponible est augmentée.

Quand l'élément ayant la teneur en chrome disponible requise par l'invention est un tube, celui-ci est monté dans le générateur de vapeur comme représenté sur la figure 4.

Le générateur de vapeur 13 comprend une enveloppe externe 15, et une plaque tubulaire 17 divisant le volume interne de l'enveloppe en une boîte à eau 19 et un volume supérieur 21.

La boîte à eau 17 est divisée par une cloison interne 22 en un compartiment amont 23 et un compartiment aval 25.

Le générateur de vapeur comporte une entrée de liquide secondaire 27 et une sortie de vapeur 29, débouchant toutes deux dans le volume supérieur 21. Elles sont raccordées respectivement à une pompe secondaire et à une turbine à vapeur.

Les tubes 1 débouchent chacun par une extrémité amont dans le compartiment amont 23 de la boîte à eau, et par une extrémité aval opposée à l'extrémité amont dans le compartiment aval 25.

Les tubes présentent chacun une forme en U et leurs extrémités sont rigidement fixées à la plaque tubulaire 17.

Le compartiment amont 23 est raccordé fluidiquement à une sortie 31 d'une cuve 33 du réacteur nucléaire. Le compartiment aval 25 est raccordé fluidiquement à une entrée 35 de la cuve 33 du réacteur nucléaire.

Quand le réacteur nucléaire est en fonctionnement, le liquide primaire est chauffé dans la cuve du réacteur, puis circule jusqu'au compartiment amont de la boîte à eau. Il circule ensuite du compartiment amont au compartiment aval, à l'intérieur des tubes 1. Il cède au passage une partie de son énergie thermique au liquide secondaire. Il circule ensuite depuis le compartiment aval jusqu'à l'entrée de la cuve.

En variante, l'élément ayant la teneur en chrome disponible requise par l'invention est une plaque montée dans le générateur de vapeur, dont une surface interne est en contact avec le fluide primaire. Cette plaque est par exemple la plaque 22 séparant les compartiments amont et aval l'un de l'autre.

Ainsi, l'invention vise aussi l'utilisation d'un traitement de surface sur l'élément 1 d'un générateur de vapeur, cet élément 1 étant comme décrit ci-dessus. L'élément 1 est fabriqué en un alliage à base nickel, l'alliage présentant les teneurs massiques suivantes :
- Ni supérieur à 50% ;
- Cr entre 14% et 45%.

L'élément 1 présente d'un côté interne prévu pour être exposé à un liquide, une couche métallique superficielle 7 ayant une surface interne 5 recouverte par une couche d'oxyde 3, la couche métallique superficielle 7 ayant, à une profondeur p à partir de la surface interne 5, une teneur massique en chrome w_{Cr}(p), une teneur massique en carbone w_{c}(p), et une teneur en chrome disponible w_{Cr_dispo}(p), avec w_{Cr_dispo}(p)= w_{Cr}(p) - 16,61 w_{c}(p).

Le traitement de surface est prévu pour décaper la surface interne jusqu'à ce que la teneur massique en chrome disponible w_{Cr_dispo}(p), prise en moyenne sur toute l'épaisseur de la couche métallique superficielle 7 à partir de la surface interne 5, soit supérieure à 0, dans le but de limiter l'oxydation susceptible d'entraîner la formation de filaments riches en nickel 11, et/ou la libération directe dans le liquide primaire du réacteur nucléaire d'ions ou de colloïdes issus des zones où ces filaments sont susceptibles de se former, quand la surface interne 5 est exposée au liquide primaire du réacteur à eau pressurisée lors des phases de production d'énergie, c'est-à-dire pendant le fonctionnement nominal du réacteur nucléaire.

Le liquide primaire considéré ici respecte les spécifications des principaux exploitants de réacteurs ou des principaux organismes de recherche et de sécurité du domaine. Notamment, il présente une teneur en nickel (ions) inférieure ou égale à la plus basse limite de solubilité publiée, l'écoulement étant caractérisé par un nombre de Reynolds compris entre 0 et 10⁶.

On entend ici par filament riche en nickel un filament comprenant plus de 50% de nickel en masse.

L'alliage est typiquement l'un des alliages défini plus haut. Le traitement de surface est un des traitements de surface défini plus haut.

En variante, le traitement de surface est utilisé jusqu'à ce que la teneur massique en chrome disponible w_{Cr_dispo}(p), prise en moyenne sur une épaisseur 200 nm à partir de la surface interne 5, et/ou prise en moyenne sur une épaisseur 10 nm à partir de la surface interne 5, et/ou prise en moyenne sur une épaisseur 1 nm à partir de la surface interne 5, soit supérieure à 0, toujours dans le même but.

De préférence, le traitement de surface est utilisé jusqu'à ce que la teneur massique en chrome disponible w_{Cr_dispo}(p), prise en moyenne sur toute l'épaisseur de la couche métallique superficielle , et/ou 200 nm, et/ou 10 nm, et/ou sur 1 nm à partir de la surface interne, soit supérieure à 5%, encore de préférence à 15%.

L'invention vise également l'utilisation d'un générateur de vapeur tel que décrit ci-dessus dans un réacteur nucléaire à eau pressurisée, dans le but d'éviter la formation à la surface interne 5 de l'élément de filaments dont la composition en masse est riche en nickel et/ou la libération directe dans un liquide primaire du réacteur nucléaire de colloïdes issus de ces filaments 11, quand la surface interne 5 est exposée au liquide primaire durant le fonctionnement nominal du réacteur nucléaire.

L'élément 1 est par exemple un tube 1 qui sert à la circulation du liquide primaire du réacteur nucléaire pendant le fonctionnement normal du réacteur, du compartiment amont 23 de la boîte à eau 19 au compartiment aval 25, ou une plaque. Le liquide primaire considéré ici est comme décrit plus haut.

Il est à noter que les procédés de fabrication de l'invention sont particulièrement avantageux car ils ne créent pas un échauffement du matériau constituant l'élément non traité. Celui-ci conserve sa microstructure initiale. Ceci est particulièrement important pour les tubes de générateur de vapeur, qui sont par exemple en un alliage 690TT. Cet alliage est soumis, avant l'étape de traitement de surface décrite ici, à un traitement thermique défini, visant notamment à former des carbures de chrome intergranulaires tout en maintenant une taille de grain du métal dans une plage précise. Un échauffement excessif du tube pendant le traitement de surface, portant l'alliage à plus de 800°C par exemple, ferait perdre au moins une partie du bénéfice du traitement thermique ou engendrerait une modification de la taille des grains du métal.

Par ailleurs, la plupart des traitements de surface considérés dans l'invention sont réalisés en faisant circuler un fluide au contact de la surface interne de l'élément à traiter. Le fluide est propulsé par exemple par une pompe ou un écouvillon ou une bourre de feutre poussée au moyen d'un gaz comprimé. La mise en oeuvre de ces traitements par circulation est beaucoup plus simple que celle de traitement du type dépôt par plasma, ou autre traitement similaire, pour des tubes de générateur de vapeur. Ces tubes sont de grandes longueurs, plus de 20 m, et de petits diamètres externes, moins de 20 mm. Il n'existe pas à ce jour d'enceinte permettant de réaliser des dépôts par PVD (Physical Vapor Déposition) sur la surface interne de ce type de pièce.

Les traitements visant à éliminer une partie de la couche métallique superficielle sont particulièrement avantageux. Ils sont plus simples à mettre en oeuvre que ceux impliquant un dépôt sur la couche métallique superficielle. Il n'y a pas de risque que le matériau déposé présente des fissures, ou qu'il existe des décohésions à l'interface entre la couche métallique superficielle et le matériau déposé.

## Revendications

1. Générateur de vapeur pour un réacteur nucléaire à eau pressurisée, le générateur de vapeur (13) comprenant :
- une enveloppe externe (15) dans laquelle est délimitée une boîte à eau (19) divisée en un compartiment amont (23) et un compartiment aval (25), le compartiment amont (23) étant prévu pour communiquer fluidiquement avec une sortie (31) d'une cuve (33) du réacteur nucléaire, le compartiment aval (25) étant prévu pour communiquer fluidiquement avec une entrée (35) de la cuve (23) du réacteur nucléaire,
- au moins un élément (1), chaque élément (1) étant un tube débouchant par une extrémité amont dans le compartiment amont (23) et par une extrémité aval opposée à l'extrémité amont dans le compartiment aval (25) ou étant une plaque, chaque élément (1) étant fabriqué en un alliage à base nickel, l'alliage présentant les teneurs massiques suivantes :
- Ni supérieur à 50% ;
- Cr entre 14% et 45% ;
**caractérisé en ce que** :
- l'élément (1) présente, d'un côté interne prévu pour être exposé à un liquide, une couche métallique superficielle (7) ayant une surface interne (5) couverte d'une couche d'oxyde (3), la couche métallique superficielle (7) ayant, à une profondeur p à partir de la surface interne (5), une teneur massique en chrome w_{Cr}(p), une teneur massique en carbone w_{c}(p), et une teneur en chrome disponible w_{Cr_dispo}(p), avec w_{Cr_dispo}(p)= w_{Cr}(p) - 16,61 w_{c}(p) ;
- la teneur en chrome disponible w_{Cr_dispo}(p), prise en moyenne sur toute l'épaisseur de la couche métallique superficielle (7) à partir de la surface interne (5), est supérieure à 0.

2. Générateur de vapeur selon la revendication 1, où la teneur en chrome disponible w_{Cr_dispo}(p), prise en moyenne sur une épaisseur de 200 nm à partir de la surface interne (5), est supérieure à 0.

3. Générateur de vapeur selon l'une quelconque des revendications précédentes, où la teneur en chrome disponible w_{Cr_dispo}(p), prise en moyenne sur une épaisseur de 20 nm, de préférence sur une épaisseur de 5 nm, à partir de la surface interne (5), est supérieure à 0.

4. Générateur de vapeur selon l'une quelconque des revendications précédentes, où la teneur en chrome disponible w_{Cr_dispo}(p) est constamment supérieure à 0 dans toute l'épaisseur de la couche métallique superficielle (7) à partir de la surface interne (5).

5. Générateur de vapeur selon l'une quelconque des revendications précédentes, où l'alliage est un alliage 690 selon la norme UNS N06690/W Nr 2.4642 .

6. Générateur de vapeur selon l'une quelconque des revendications précédentes, où la teneur en chrome w_{Cr}(p), prise en moyenne sur toute l'épaisseur de la couche métallique superficielle (7) à partir de la surface interne (5), est inférieure à 45% .

7. Générateur de vapeur selon l'une quelconque des revendications précédentes, où la teneur en chrome w_{Cr}(p) est croissante à partir de la surface interne (5) sur toute l'épaisseur de la couche métallique superficielle (7).

8. Générateur de vapeur selon l'une quelconque des revendications précédentes, où la couche d'oxyde (3) ne contient pas de particules dont la solubilité est supérieure à celle des composés d'oxyde du nickel en milieu primaire et en particulier pas de particules d'oxydes riches en aluminium.

9. Générateur de vapeur selon l'une quelconque des revendications précédentes, où la couche d'oxyde (3), quand l'élément (1) est neuf, présente une épaisseur inférieure à 10 mm.

10. Procédé de fabrication d'un générateur de vapeur selon l'une quelconque des revendications 1 à 9, le procédé comprenant les étapes suivantes :
- fabrication d'un élément non traité, présentant une surface interne (5);
- application d'un traitement de surface à la surface interne (5) de l'élément non traité, le traitement de surface étant choisi parmi : un électropolissage, un polissage mécanique ou chimico-mécanique, un nettoyage chimique, l'élément non traité après traitement de surface constituant ledit élément (1), l'élément (1) étant un tube débouchant par une extrémité amont dans le compartiment amont (23) et par une extrémité aval opposée à l'extrémité amont dans le compartiment aval (25) ou étant une plaque, l'élément (1) étant fabriqué en un alliage à base nickel, l'alliage présentant les teneurs massiques suivantes :
- Ni supérieur à 50% ;
- Cr entre 14% et 45% ;
- l'élément (1) présentant, d'un côté interne prévu pour être exposé à un liquide, une couche métallique superficielle (7) formant ladite surface interne (5) couverte d'une couche d'oxyde (3), la couche métallique superficielle (7) ayant, à une profondeur p à partir de la surface interne (5), une teneur massique en chrome w_{Cr}(p), une teneur massique en carbone w_{c}(p), et une teneur en chrome disponible w_{Cr_dispo}(p), avec W_{Cr_dispo}(p)= w_{Cr}(p) - 16,61 w_{c}(p) ;
- la teneur en chrome disponible w_{Cr_dispo}(p), prise en moyenne sur toute l'épaisseur de la couche métallique superficielle (7) à partir de la surface interne (5), est supérieure à 0.

11. Procédé selon la revendication 10, où le procédé comprend les étapes suivantes :
- assemblage de l'élément non traité dans le générateur de vapeur (13) ;
- raccordement des compartiments amont et aval (23, 25) du générateur de vapeur (13) avec un circuit primaire de réacteur nucléaire;
le traitement de surface étant effectué en faisant circuler dans le circuit primaire une solution de composition chimique déterminée, de telle sorte que la surface interne (5) de l'élément non traité est mise en contact avec ladite solution.

12. Procédé de fabrication d'un générateur de vapeur selon l'une quelconque des revendications 1 à 9, le procédé comprenant une étape de fabrication de l'élément (1) par laminage d'un lingot avec un lubrifiant non carboné, ou par coulée continue puis laminage avec un lubrifiant non carboné, l'élément (1) étant un tube débouchant par une extrémité amont dans le compartiment amont (23) et par une extrémité aval opposée à l'extrémité amont dans le compartiment aval (25) ou étant une plaque, chaque élément (1) étant fabriqué en un alliage à base nickel, l'alliage présentant les teneurs massiques suivantes :
- Ni supérieur à 50% ;
- Cr entre 14% et 45% ;
- l'élément (1) présente, d'un côté interne prévu pour être exposé à un liquide, une couche métallique superficielle (7) ayant une surface interne (5) couverte d'une couche d'oxyde (3), la couche métallique superficielle (7) ayant, à une profondeur p à partir de la surface interne (5), une teneur massique en chrome w_{Cr}(p), une teneur massique en carbone w_{c}(p), et une teneur en chrome disponible w_{Cr_dispo}(p), avec w_{Cr_dispo}(p)= w_{Cr}(p) - 16,61 w_{c}(p) ;
- la teneur en chrome disponible w_{Cr_dispo}(p), prise en moyenne sur toute l'épaisseur de la couche métallique superficielle (7) à partir de la surface interne (5), est supérieure à 0.

13. Utilisation d'un traitement de surface sur l'élément (1) d'un générateur de vapeur (13) selon l'une quelconque des revendication 1 à 9,
le traitement de surface décapant la surface interne (5) jusqu'à ce que la teneur massique en chrome disponible w_{Cr_dispo}(p), prise en moyenne sur toute l'épaisseur de la couche métallique superficielle (7) à partir de la surface interne (5), soit supérieure à 0 ;
dans le but de limiter l'oxydation susceptible d'entraîner la formation de filaments dont la composition en masse est riche en nickel, et/ou la libération directe dans le liquide primaire d'ions ou de colloïdes issus des zones où ces filaments (11) sont susceptibles de se former, quand la surface interne (5) est exposée au liquide primaire durant le fonctionnement nominal du réacteur nucléaire à eau pressurisée.

14. Utilisation d'un générateur de vapeur selon l'une quelconque des revendications 1 à 9 dans un réacteur nucléaire à eau pressurisée, dans le but de limiter l'oxydation susceptible d'entraîner la formation sur la surface interne (5) de l'élément (1) de filaments dont la composition en masse est riche en nickel, et/ou la libération directe dans un liquide primaire d'ions ou de colloïdes issus des zone où ces filaments (11) sont susceptibles de se former, quand la surface interne (5) est exposée au liquide primaire durant le fonctionnement nominal du réacteur nucléaire à eau pressurisée.

## Patentansprüche

1. Dampferzeuger für einen Druckwasser-Kernreaktor, der Dampferzeuger (13) umfassend:
- eine äußere Hülle (15), in der ein Wasserkasten (19) begrenzt ist, der in eine stromaufwärtige Kammer (23) und eine stromabwärtige Kammer (25) unterteilt ist, wobei die stromaufwärtige Kammer (23) bereitgestellt ist, um mit einem Auslass (31) eines Behälters (33) des Kernreaktors in Fluidverbindung zu sein, und die stromabwärtige Kammer (25) bereitgestellt ist, um mit einem Einlass (35) des Behälters (23) des Kernreaktors in Fluidverbindung zu sein,
- mindestens ein Element (1), wobei jedes Element (1) ein Rohr ist, das mit einem stromaufwärtigen Ende in die stromaufwärtige Kammer (23) und mit einem dem stromaufwärtigen Ende gegenüberliegenden stromabwärtigen Ende in die stromabwärtige Kammer (25) mündet, oder eine Platte ist, wobei jedes Element (1) aus einer Legierung auf Nickelbasis hergestellt ist, wobei die Legierung die folgenden Massenanteile aufweist:
- Ni über 50 %;
- Cr zwischen 14 % und 45 %;
**dadurch gekennzeichnet, dass**:
- das Element (1) auf einer inneren Seite, die bereitgestellt ist, um einer Flüssigkeit ausgesetzt zu werden, eine Oberflächenmetallschicht (7) mit einer Innenfläche (5) aufweist, die mit einer Oxidschicht (3) bedeckt ist, wobei die Oberflächenmetallschicht (7), in einer Tiefe p von der Innenfläche (5) einen Massengehalt an Chrom w_{Cr}(p), einen Massengehalt an Kohlenstoff w_{c}(p) und einen Gehalt an verfügbarem Chrom w_{Cr_dispo}(p) aufweist, wobei W_{Cr_dispo}(p)= w_{Cr}(p) - 16,61 w_{c}(p);
- der Gehalt an verfügbarem Chrom w_{Cr_dispo}(p), gemittelt über die gesamte Stärke der Oberflächenmetallschicht (7) von der Innenfläche (5) aus, größer ist als 0.

2. Dampferzeuger nach Anspruch 1, wobei der Gehalt an verfügbarem Chrom w_{Cr_dispo}(p), gemittelt über eine Stärke von 200 nm von der Innenfläche (5), größer ist als 0.

3. Dampferzeuger nach einem der vorherigen Ansprüche, wobei der Gehalt an verfügbarem Chrom w_{Cr_dispo}(p), gemittelt über eine Stärke von 20 nm, vorzugsweise über eine Stärke von 5 nm, von der Innenfläche (5), größer ist als 0.

4. Dampferzeuger nach einem der vorherigen Ansprüche, wobei der Gehalt an verfügbarem Chrom w_{Cr_dispo}(p) in der gesamten Stärke der Oberflächenmetallschicht (7) von der Innenfläche (5) aus konstant größer ist als 0.

5. Dampferzeuger nach einem der vorherigen Ansprüche, wobei die Legierung eine Legierung 690 gemäß der Norm UNS N06690/W Nr. 2.4642 ist.

6. Dampferzeuger nach einem der vorherigen Ansprüche, wobei der Chromgehalt w_{Cr}(p), gemittelt über die gesamte Stärke der Oberflächenmetallschicht (7) von der inneren Oberfläche (5) aus, weniger als 45 % ist.

7. Dampferzeuger nach einem der vorherigen Ansprüche, wobei der Chromgehalt w_{Cr}(p) von der inneren Oberfläche (5) über die gesamte Stärke der Oberflächenmetallschicht (7) ansteigt.

8. Dampferzeuger nach einem der vorherigen Ansprüche, wobei die Oxidschicht (3) keine Teilchen enthält, deren Löslichkeit höher ist als die von Nickeloxidverbindungen in dem Primärmedium, und insbesondere keine Teilchen von aluminiumreichen Oxiden.

9. Dampferzeuger nach einem der vorherigen Ansprüche, wobei, wenn das Element (1) neu ist, die Oxidschicht (3) eine Stärke von weniger als 10 mm aufweist.

10. Verfahren zur Herstellung eines Dampferzeugers nach einem der Ansprüche 1 bis 9, das Verfahren umfassend die folgenden Schritte:
- Herstellung eines unbehandelten Elements, das eine Innenfläche (5) aufweist;
- Anwenden einer Oberflächenbehandlung auf die Innenfläche (5) des unbehandelten Elements, wobei die Oberflächenbehandlung ausgewählt ist aus: einem Elektropolieren, einem mechanischen oder chemisch-mechanischen Polieren, einer chemischen Reinigung, wobei das unbehandelte Element nach der Oberflächenbehandlung das Element (1) bildet, wobei das Element (1) ein Rohr ist, das mit einem stromaufwärtigen Ende in die stromaufwärtige Kammer (23) und mit einem dem stromaufwärtigen Ende gegenüberliegenden stromabwärtigen Ende in die stromabwärtige Kammer (25) mündet, oder eine Platte ist, wobei das Element (1) aus einer Legierung auf Nickelbasis hergestellt ist, wobei die Legierung folgende Massenanteile aufweist:
- Ni über 50 %;
- Cr zwischen 14 % und 45 %;
- wobei das Element (1) auf einer inneren Seite, die bereitgestellt ist, um einer Flüssigkeit ausgesetzt zu werden, eine Oberflächenmetallschicht (7) aufweist, die die Innenfläche (5) bildet, die mit einer Oxidschicht (3) bedeckt ist, wobei die Oberflächenmetallschicht (7), in einer Tiefe p von der Innenfläche (5) einen Massengehalt an Chrom w_{Cr}(p), einen Massengehalt an Kohlenstoff w_{c}(p) und einen Gehalt an verfügbarem Chrom w_{Cr_dispo}(p) aufweist, wobei w_{Cr_dispo}(p)= w_{Cr}(p) - 16,61 w_{c}(p);
- der Gehalt an verfügbarem Chrom w_{Cr_dispo}(p), gemittelt über die gesamte Stärke der Oberflächenmetallschicht (7) von der Innenfläche (5) aus, größer ist als 0.

11. Verfahren nach Anspruch 10, wobei das Verfahren die folgenden Schritte umfasst:
- Zusammenfügen des unbehandelten Elements in dem Dampferzeuger (13);
- Verbinden der stromaufwärtigen und der stromabwärtigen Kammer (23, 25) des Dampferzeugers (13) mit einem Primärkreislauf eines Kernreaktors;
wobei die Oberflächenbehandlung durchgeführt wird, indem eine Lösung mit einer bestimmten chemischen Zusammensetzung im Primärkreislauf zirkuliert, sodass die Innenfläche (5) des unbehandelten Elements mit dieser Lösung in Kontakt gebracht wird.

12. Verfahren zur Herstellung eines Dampferzeugers nach einem der Ansprüche 1 bis 9, wobei das Verfahren einen Schritt zur Herstellung des Elements (1) durch Walzen eines Blocks mit einem nicht-kohlenstoffhaltigen Schmiermittel oder durch Stranggießen und anschließendes Walzen mit einem nicht-kohlenstoffhaltigen Schmiermittel umfasst, wobei das Element (1) ein Rohr ist, das mit einem stromaufwärtigen Ende in die stromaufwärtige Kammer (23) und mit einem dem stromaufwärtigen Ende gegenüberliegenden stromabwärtigen Ende in die stromabwärtige Kammer (25) mündet, oder eine Platte ist, wobei jedes Element (1) aus einer Legierung auf Nickelbasis hergestellt ist, wobei die Legierung die folgenden Massenanteile aufweist:
- Ni über 50 %;
- Cr zwischen 14 % und 45 %;
- das Element (1) auf einer inneren Seite, die bereitgestellt ist, um einer Flüssigkeit ausgesetzt zu werden, eine Oberflächenmetallschicht (7) mit einer Innenfläche (5) aufweist, die mit einer Oxidschicht (3) bedeckt ist, wobei die Oberflächenmetallschicht (7), in einer Tiefe p von der Innenfläche (5) einen Massengehalt an Chrom w_{Cr}(p), einen Massengehalt an Kohlenstoff w_{c}(p) und einen Gehalt an verfügbarem Chrom w_{Cr_dispo}(p) aufweist, wobei W_{Cr_dispo}(p)= w_{Cr}(p) - 16,61 w_{c}(p);
- der Gehalt an verfügbarem Chrom w_{Cr_dispo}(p), gemittelt über die gesamte Stärke der Oberflächenmetallschicht (7) von der Innenfläche (5) aus, größer ist als 0.

13. Verwendung einer Oberflächenbehandlung auf dem Element (1) eines Dampferzeugers (13) nach einem der Ansprüche 1 bis 9,
wobei die Oberflächenbehandlung die Innenfläche (5) ätzt, bis der Massengehalt an verfügbarem Chrom w_{Cr_dispo}(p), gemittelt über die gesamte Stärke der Oberflächenmetallschicht (7) von der Innenfläche (5) aus, größer ist als 0;
mit dem Ziel, die Oxidation, die zur Bildung von Filamenten führen kann, deren Massenzusammensetzung reich an Nickel ist, und/oder die direkte Freisetzung von Ionen oder Kolloiden in die Primärflüssigkeit, die aus den Bereichen stammen, in denen sich diese Filamente (11) bilden können, wenn die innere Oberfläche (5) während des Nennbetriebs des Druckwasserkernreaktors der Primärflüssigkeit ausgesetzt ist, zu begrenzen.

14. Verwendung eines Dampferzeugers nach einem der Ansprüche 1 bis 9 in einem Druckwasser-Kernreaktor mit dem Ziel, die Oxidation, die zur Bildung von Filamenten auf der Innenfläche (5) des Elements (1) führen kann, deren Massenzusammensetzung reich an Nickel ist, und/oder die direkte Freisetzung von Ionen oder Kolloiden in eine Primärflüssigkeit, die aus den Bereichen stammen, in denen sich diese Filamente (11) bilden können, wenn die innere Oberfläche (5) während des Nennbetriebs des Druckwasserkernreaktors der Primärflüssigkeit ausgesetzt ist, zu begrenzen.

## Claims

1. Steam generator for a pressurized water nuclear reactor, wherein the steam generator (13) comprises:
- an outer envelope (15) in which is delimited a water box (19) divided into an upstream compartment (23) and a downstream compartment (25), wherein the upstream compartment (23) is designed to communicate fluidly with an outlet (31) of a vessel (33) of the nuclear reactor, and wherein the downstream compartment (25) is designed to communicate fluidly with an inlet (35) of the vessel (23) of the nuclear reactor,
- at least one element (1), wherein each element (1) is a tube opening through an upstream end in the upstream compartment (23) and a downstream end opposite the upstream end in the downstream compartment (25), or is a plate, wherein each element (1) is made of a nickel-based alloy, and wherein the alloy has the following mass contents:
- Ni more than 50%;
- Cr between 14% and 45%;
**characterized in that**
- the element (1) has, on an inner side intended to be exposed to a liquid, a superficial metal layer (7) having an inner surface (5) covered with an oxide layer (3), wherein the superficial metal layer (7) has, at a depth p from the inner surface (5), a mass content of chromium w_{Cr}(p), a mass content of carbon w_{c}(p), and an available chromium content w_{Cr_dispo}(p), where w_{Cr_dispo}(p) = w_{Cr}(p) - 16.61 w_{c}(p);
- the available chromium content w_{Cr_dispo}(p), taken on average over the entire thickness of the superficial metal layer (7) from the inner surface (5), is greater than 0.

2. Steam generator according to claim 1,
wherein the available chromium content w_{Cr_dispo}(p), taken on average to a thickness of 200 nm from the inner surface (5), is greater than 0.

3. Steam generator according to any one of the preceding claims,
wherein the available chromium content w_{Cr_dispo}(p), taken on average over a thickness of 20 nm, preferably over a thickness of 5 nm, from the inner surface (5), is greater than 0.

4. Steam generator according to any one of the preceding claims,
wherein the available chromium content w_{Cr_dispo}(p) is constantly greater than 0 throughout the thickness of the superficial metal layer (7) from the inner surface (5).

5. Steam generator according to any one of the preceding claims,
wherein the alloy is an alloy 690 according to the standard UNS N06690/W No 2.4642.

6. Steam generator according to any one of the preceding claims,
wherein the chromium content w_{Cr}(p), taken on average over the entire thickness of the superficial metal layer (7) from the inner surface (5), is less than 45%.

7. Steam generator according to any one of the preceding claims,
wherein the chromium content w_{Cr}(p) increases from the inner surface (5) over the entire thickness of the superficial metal layer (7).

8. Steam generator according to any one of the preceding claims,
wherein the oxide layer (3) does not contain particles whose solubility is greater than that of the nickel oxide compounds in a primary medium and, in particular, or any oxide particles rich in aluminum.

9. Steam generator according to any one of the preceding claims,
wherein when the element (1) is new, the oxide layer (3) has a thickness of less than 10 mm.

10. Method of manufacturing a steam generator according to any one of claims 1 to 9, wherein the method comprises the following steps:
- manufacture of an untreated element having an inner surface (5);
- application of a surface treatment to the inner surface (5) of the untreated element, wherein the surface treatment is selected from: an electropolishing, a mechanical or chemical mechanical polishing, a chemical cleaning, wherein the untreated element constitutes the element (1) after surface treatment, the element (1) being a tube opening through an upstream end in the upstream compartment (23) and a downstream end opposite the upstream end in the downstream compartment (25), or being a plate, wherein the element (1) is made of a nickel-based alloy, and wherein the alloy has the following mass contents:
- Ni more than 50%;
- Cr between 14% and 45%;
- the element (1) having, on an inner side intended to be exposed to a liquid, a superficial metal layer (7) defining said inner surface (5) covered with an oxide layer (3), wherein the superficial metal layer (7) has, at a depth p from the inner surface (5), a mass content of chromium w_{Cr}(p), a mass content of carbon w_{c}(p), and an available chromium content w_{Cr_dispo}(p), where w_{Cr_dispo}(p) = w_{Cr}(p) - 16.61 w_{c}(p);
- the available chromium content w_{Cr_dispo}(p), taken on average over the entire thickness of the superficial metal layer (7) from the inner surface (5), is greater than 0.

11. Method according to claim 10,
wherein the method comprises the following steps:
- assembly of the untreated element in the steam generator (13);
- connection of the upstream and downstream compartments (23, 25) of the steam generator (13) with a nuclear reactor primary circuit;
wherein the surface treatment is carried out by circulating a solution of a given chemical composition in the primary circuit, such that the inner surface (5) of the untreated element is brought into contact with the solution.

12. Method of manufacturing a steam generator according to any one of claims 1 to 9, wherein the method comprises a step of manufacturing the element (1) by rolling an ingot with a non-carbonaceous lubricant, or by continuous casting and then rolling with a non-carbonaceous lubricant, the element (1) being a tube opening through an upstream end in the upstream compartment (23) and a downstream end opposite the upstream end in the downstream compartment (25), or being a plate, wherein each element (1) is made of a nickel-based alloy, and wherein the alloy has the following mass contents:
- Ni more than 50%;
- Cr between 14% and 45%;
**characterized in that**
- the element (1) has, on an inner side intended to be exposed to a liquid, a superficial metal layer (7) having an inner surface (5) covered with an oxide layer (3), wherein the superficial metal layer (7) has, at a depth p from the inner surface (5), a mass content of chromium w_{Cr}(p), a mass content of carbon w_{c}(p), and an available chromium content w_{Cr_dispo}(p), where w_{Cr_dispo}(p) = w_{Cr}(p) - 16.61 w_{c}(p);
- the available chromium content w_{Cr_dispo}(p), taken on average over the entire thickness of the superficial metal layer (7) from the inner surface (5), is greater than 0.

13. Use of a surface treatment on the element (1) of a steam generator (13) according to any one of the claims 1 to 9, wherein
- the surface treatment strips the inner surface (5) until the mass content of available chromium w_{Cr_dispo}(p), taken on average over the entire thickness of the superficial metal layer (7) from the inner surface (5), is greater than 0;
- with the aim of limiting the oxidation liable to lead to the formation of filaments whose mass composition is rich in nickel, and/or the direct release into the primary liquid of ions or colloids originating from the zones where these filaments (11) are likely to form when the inner surface (5) is exposed to the primary liquid during the nominal operation of the pressurized water nuclear reactor.

14. Use of a steam generator according to any one of the claims 1 to 9 in a pressurized water nuclear reactor in order to limit the oxidation liable to lead to the formation of filaments on the inner surface (5) of the element (1), wherein the mass composition of the filaments is rich in nickel, and/or to the direct release into a primary liquid of ions or colloids from the areas where these filaments (11) are likely to form, when the inner surface (5) is exposed to the primary liquid during nominal operation of the pressurized water nuclear reactor.
